# EUROPÄISCHE PATENTSCHRIFT

(11) **EP 1 228 261 B1**
(45) Veröffentlichungstag und Bekanntmachung des Hinweises auf die Patenterteilung: **07.05.2008**
(21) Anmeldenummer: 00979533.7
(22) Anmeldetag: 06.11.2000
(51) Int. Cl.: C22F 1/04, C22F 3/00, C22C 1/10

(54) **METALL-KERAMISCHER VERBUNDWERKSTOFFKÖRPER SOWIE VERFAHREN ZU SEINER HERSTELLUNG**
METAL-CERAMIC COMPOSITE MATERIAL BODY AND METHOD FOR PRODUCING THE SAME
CORPS COMPOSITE METAL-CERAMIQUE ET PROCEDE DE FABRICATION

(30) Priorität: 11.11.1999 DE 19954205
(43) Veröffentlichungstag der Anmeldung: 07.08.2002
(73) Patentinhaber: KS Aluminium-Technologie Aktiengesellschaft, 74172 Neckarsulm (DE); ROBERT BOSCH GMBH, 70469 Stuttgart (DE)
(72) Erfinder: STENZEL, Otto, W., 71543 Wüstenrot-Neuhütten (DE); CZERWINSKI, Klaus, 73574 Iggingen (DE); POSTLER, Iris, 71229 Leonberg (DE); REINSCH, Bernd, 71642 Ludwigsburg (DE)
(74) Vertreter: Dreiss, Fuhlendorf, Steimle & Becker
(86) Internationale Anmeldenummer: PCT/EP2000/010930
(87) Internationale Veröffentlichungsnummer: WO 2001/034865

(56) Entgegenhaltungen:
- EP-A- 0 622 476
- EP-A- 0 679 725
- DE-A- 19 750 599
- SAMOTUGIN S S ET AL: "SURFACE TREATMENT OF SINTERED HARD ALLOYS WITH A HIGHLY CONCENTRATED PLASMA JET" WELDING INTERNATIONAL,GB,WELDING INSTITUTE. ABINGTON, Bd. 8, Nr. 10, 1994, Seiten 816-818, XP000466730 ISSN: 0950-7116

## Beschreibung

Die Erfindung betrifft einen Verbundwerkstoffkörper aus Metall und aus einem an den metallischen Teil angrenzenden, von dem Metall infiltrierten porösen keramischen Vorkörper, wobei von dem Metall reduzierbare Oxide des Vorkörpers und das infiltrierte Metall unter Bildung von intermetallischen Phasen und Metalloxiden miteinander ganz oder teilweise reagiert sind.

Das Infiltrieren poröser keramischer Vorkörper, sog. Preformkörper, mit Metall-Legierung zur Erzeugung von höher belastbaren Bauteilen oder Oberflächen ist bekannt. Es werden passive Keramiken, wie z.B. Aluminiumoxid (Al₂O₃), SiC oder AlN und reduzierbares Metalloxid (Oxide von Fe, Lr, Lo, Mu, Mo, Ti, Ni, Nb, Cu, Zr, V, W, Ta und andere) umfassende Preformkörper eingesetzt, die mit Leichtmetall-Legierung, insbesondere Aluminium-Legierung in Druckguss- oder druckgußähnlichen Verfahren infiltriert werden. Es ist ferner bekannt, dass die eingangs erwähnte chemische Reaktion zwischen dem in die Poren eindringenden Metall und den durch das Metall reduzierbaren Metalloxiden oder allgemein oxidischen Substanzen des Preformkörpers während des Infiltrationsprozesses, also während des Gießvorgangs, der beispielsweise bei Druckgussverfahren weniger als 1 sec dauert, nur in sehr geringem Maße abläuft. Es wurde deshalb bereits vorgeschlagen, die herzustellenden Verbundwerkstoffkörper nach dem Infiltrationsvorgang einer Wärmebehandlung bei sehr hohen Temperaturen zu unterziehen. Die Durchführung einer derartigen Wärmebehandlung, die vorzugsweise deutlich oberhalb der Solidustemperatur der metallischen Komponente durchgeführt werden sollte, macht eigentlich nur bei Bauteilen Sinn, bei denen der infiltrierte poröse keramische Vorkörper 100 % des Volumens des Bauteils ausmacht, die also keinen aus dem reinen Metall bestehenden Bereich aufweisen, da sich dieser bei den hohen Temperaturen verformen würde oder zumindest deutlich in Mitleidenschaft gezogen würde.

Mit der DE 197 50 599 A1 wird vorgeschlagen, eine Schichtenfolge von unterschiedlich aufgebauten porösen keramischen Vorkörpern mit einem Umguss aus reiner Metall-Legierung zu vergießen. Die Vorkörper sind dabei so geschichtet, dass derjenige infiltrierte Vorkörper, welcher die auf Belastung und Verschleiß beanspruchte Oberfläche des Verbundwerkstoffkörpers bildet, in den Poren des Vorkörpers überwiegend aus intermetallischen Phasen, und zwar Aluminiden, gebildet ist. In von der Oberflächenschicht abgewandten Schichten liegt auch unreagierte Metall-Legierung, also eine Mischung aus intermetallischen Phasen und Metall-Legierung, vor, wobei die zuvor in dem Vorkörper enthaltenen Metalloxide vollständig zu intermetallischen Phasen umgesetzt wurden. Bei den Beispielen dieser Druckschrift wird nach dem Infiltrationsvorgang entweder eine thermische Nachbehandlung (Glühung) durchgeführt, um die vollständige Reduzierung von in dem jeweiligen Vorkörper vorhandenem Metalloxid herbeizuführen (Beispiele 1 - 4), oder ein einziger homogen aufgebauter Vorkörper wurde in einer Druckgussform während einer Infiltrationszeit von ca. 1/10 sec mit Metall-Legierung gefüllt, wobei nur eine höchst unvollkommene chemische Reaktion des Metalloxids und des Metalls des Umgusses erreicht worden ist.

Der vorliegenden Erfindung liegt die Aufgabe zugrunde, ausgehend von einem Verbundwerkstoffkörper der eingangs genannten Art, bei dem also ein infiltrierter Vorkörper an einen metallischen Teil des Werkstoffkörpers anschließt, so zu verbessern, dass eine gute Anbindung von infiltriertem Vorkörper und Metall erreicht ist, die höchsten Belastungen standhält, und dass dennoch eine nur bei hohen Temperaturen über entsprechend lange Zeit erreichbare, sehr weitgehende Reaktion der reduzierbaren Bestandteile mit dem infiltrierten Metall in denjenigen Bereichen stattfindet, deren Belastbarkeit erhöht werden soll.

Diese Aufgabe wird bei einem Verbundwerkstoffkörper der gattungsgemäßen Art erfindungsgemäß dadurch gelöst, dass innerhalb des infiltrierten Bereichs des Verbundwerkstoffkörpers, also innerhalb des Vorkörpers, in Richtung auf den metallischen Teil ein Gradient von weitergehenderer chemischer Reaktion zu unvollständigerer chemischer Reaktion der reduzierbaren Oxide des Vorkörpers mit dem infiltrierten Metall ausgebildet ist.

Mit der Erfindung wird also vorgeschlagen, dass an zu verstärkenden Oberflächenbereichen des infiltrierten Vorkörpers, der als solcher homogen aufgebaut ist, ein größerer Anteil der reduzierbaren Oxide durch das infiltrierte Metall reduziert wird als in weiter von der Oberfläche entfernteren näher am metallischen Teil (Umguss) des Verbundwerkstoffkörpers angeordneten Bereichen.

Wenn vorstehend von einem Gradienten die Rede ist, so wird hierunter ein innerhalb des Vorkörpers stufenloser, d.h. im mathematischen Sinne stetiger Verlauf des Anteils der chemischen Umsetzung verstanden.

Da die Reaktionsinfiltration des Vorkörpers durch die Bildung von intermetallischen Phasen zu einer Härtesteigerung und allgemein zu einer höheren Belastbarkeit des zumeist auf Verschleiß beanspruchten Bereichs des Verbundwerkstoffkörpers führt, wird an diesen oberflächennahen Bereichen eine sehr weitgehende chemische Umsetzung der reduzierbaren Metalloxide vorgesehen. In umgussnahen Bereichen des infiltrierten Vorkörpers wird erfindungsgemäß eine unvollständigere chemische Umsetzung vorgesehen, so dass dort ein größerer Anteil nicht reagierten Metalls des Umgusses in den Poren des Vorkörpers vorliegt. Dies führt zu einer besseren Anbindung des Vorkörpers an den Umguss, ohne dass verschiedene Schichten unterschiedlicher Vorkörpermaterialien und -zusammensetzungen eingesetzt werden müssen.

Ausgehend von der Metallgrenzfläche erstreckt sich vorzugsweise der unvollständig reagierende Bereich 1/8 bis 7/8 der Dicke des Verbundwerkstoffkörpers von der Grenzfläche weg.

Wenn der Vorkörper vor der Bildung des Verbundwerkstoffs aus z.B. Aluminiumoxid (Al₂O₃) und aus reduzierbaren Metalloxiden gebildet ist, so werden diese Metalloxide bei der Wärmebehandlung mit der wiederverflüssigten (zuvor infiltrierten) Aluminiumlegierung reduziert, d.h. der Sauerstoff der Metalloxide bildet mit dem Aluminium Aluminiumoxid, und das reduzierte Metall der Metalloxide bildet mit der restlichen Aluminiumlegierung intermetallische Phasen in Form von Aluminiden.

Nach einer bevorzugten Ausführungsform des erfindungsgemäßen Verbundwerkstoffkörpers wird innerhalb des Vorkörpers in Richtung auf den metallischen Teil des Verbundwerkstoffkörpers ein Gradient des Wärmeausdehnungskoeffizienten von unter 12 x 10⁻⁶/K auf über 15 x 10⁻⁶/K vorgesehen. Vorzugsweise liegt der Wärmeausdehnungskoeffizient im beanspruchten Oberflächenbereich zwischen 6 und 12 x 10⁻⁶/K und im Übergangsbereich zum metallischen Teil des Verbundwerkstoffkörpers zwischen 10 und 20 vorzugsweise zwischen 12 bis 20 x 10⁻⁶/K. Auf diese Weise wird ein dem Wärmeausdehnungskoeffizienten des metallischen Teils des Verbundwerkstoffkörpers weitgehend angenäherter Wärmeausdehnungskoeffizient erreicht, wodurch die Anbindung an den metallischen Teil des Verbundwerkstoffkörpers erfindungsgemäß verbessert wird.

Gegenstand der Erfindung ist auch ein Verfahren zum Herstellen eines Verbundwerkstoffkörpers der vorstehend beschriebenen Art, wobei nach dem Infiltrieren des Vorkörpers eine thermische Behandlung des infiltrierten Vorkörpers vorgenommen wird. Das Verfahren ist erfindungsgemäß dadurch gekennzeichnet, dass durch intensiven lokalen Wärmeeintrag Bereiche des infiltrierten Vorkörpers auf Temperaturen über 500°C, insbesondere über 650°C oder über 700°C gebracht und dort kurzzeitig gehalten werden und dass durch Kühlung des metallischen Teils des Verbundwerkstoffkörpers dessen Temperatur unterhalb der Solidustemperatur des Metalls gehalten wird. Es wird also erfindungsgemäß vorgeschlagen, dort, wo eine sehr weitgehende Reaktion der reduzierbaren Metalloxide mit dem infiltrierten Metall erwünscht ist, die hierfür erforderliche Temperatur zur Verfügung zu stellen. Andererseits wird durch intensive Kühlung des metallischen Teils des Verbundwerkstoffkörpers erreicht, dass dort die Temperaturen nicht über die für die spezifische Metall-Legierung zulässige Wärmebehandlungstemperatur ansteigt, so dass es zu keiner Beeinträchtigung der Formhaltigkeit und der Gefügeausbildung des metallischen Teils des Verbundwerkstoffkörpers kommt.

Die lokale Erwärmung kann z.B. induktiv und/oder mittels Laserenergie oder eine auf die Oberfläche fokussierte Lampe (Halogenlampe oder Bogenlampe) oder mittels Lichtbogenplasma durchgeführt werden. Heizleistungen von über 250 W/cm², vorzugsweise von über 1000 W/cm², insbesondere über 2000 W/cm² werden zur lokalen sehr starken Erhitzung oberflächennaher Bereiche des infiltrierten Teils des Verbundwerkstoffkörpers verwendet. Je nach Reaktionspotential des Verbundwerkstoffes und der Wärmeableitung durch das Bauteil kann die weitere chemische Umsetzung selbsttätig parallel zur Oberfläche und in die Tiefe fortschreiten. Bei selbsttätigem Fortschreiten kann es genügen, nur die notwendige hohe Leistungsdichte zum Zünden an nur einer Stelle einzubringen. Bei nicht genügender Reaktivität und zu größer Wärmeabfuhr durch das übrige Bauteil wird mit der ersten oder einer anderen Wärmequelle die Reaktion unterstützt, so dass die gewünschte räumliche Ausdehnung der Umwandlungszone und der Umwandlungsgrad eingestellt werden. Durch den so erreichten Temperaturgradienten innerhalb des infiltrierten Teils des Verbundwerkstoffkörpers wird ein stufenloser Verlauf zwischen vollständig/sehr weitgehend reagierten Bereichen und nicht/unvollständiger reagierten Bereichen erreicht.

Die Kühlung des metallischen Teils des Verbundwerkstoffkörpers findet durch Anwendung fluider Kühlmittel wie Wasser, Öl oder anderen Flüssigkeiten statt. Weniger bevorzugt ist die Anwendung von Gasen, da die Wärmeübergangswiderstände zu groß sind.

Weitere Merkmale, Einzelheiten und Vorteile der Erfindung ergeben sich aus den Patentansprüchen und aus der zeichnerischen Darstellung und nachfolgenden Beschreibung der Erfindung.

In der Zeichnung zeigt:
- Figur 1: eine schematische Darstellung eines keramischen Vorkörpers in einer Gießform;
- Figur 2: eine schematische Darstellung des Verbundwerkstoffkörpers;
- Figur 3: eine schematische Darstellung der lokalen Erhitzung und lokalen Kühlung des Verbundwerkstoffkörpers nebst angedeutetem Temperaturgradient und
- Figur 4: eine schematische Darstellung des fertigen Verbundwerkstoffkörpers.

Figur 1 zeigt schematisch einen keramischen Vorkörper 2, der aus Metalloxiden und bspw. Aluminiumoxid (Al₂O₃) als Füller gebildet ist. Der Vorkörper ist in eine Gießform 4 eingesetzt. Wenn die Gießform mit technischer Aluminium-Druckgußlegierung 6 gefüllt wird und dabei der poröse keramische Körper 2 infiltriert wird (6), so führt dies, wenn auch in geringem Maße, zur Umwandlung des Vorkörpers in einen Verbundwerkstoffkörper aus Al₂O₃ und intermetallischen Verbindungen. Das infiltrierte Metall in Form der Aluminiumdruckgusslegierung führt nämlich zur Reduktion der Metalloxide, wobei sich intermetallische Phasen und weiteres Aluminiumoxid bilden. Durch die chemische Umsetzung können lokal spezielle Eigenschaften eingestellt werden, die sich von denen der Aluminiumlegierung stark unterscheiden (z.B. tribologisch, mechanisch, physikalisch oder chemisch). Bei reaktionträgen Vorkörpern läuft die chemische Umsetzung während des Infiltrationsprozesses nicht oder nur in einem sehr geringen Maße ab. Für eine vollständigere chemische Umsetzung wäre eine thermische Nachbehandlung bei Temperaturen oberhalb von 500°C erforderlich. Diese Temperaturen liegen jedoch über der zulässigen Wärmebehandlungstemperatur von Aluminiumdruckguß- bzw. Pressgußbauteilen. Werden Verbundgußteile, in denen der keramische Vorkörper nur einen kleinen Volumenanteil einnimmt, auf Temperaturen oberhalb 450° erwärmt, so scheiden sich die im Aluminium-Umguß gelösten Gase unter Blasenbildung aus. Ferner wird bei Erhitzung über den Soliduspunkt der Aluminiumlegierung die Formhaltigkeit des Verbundwerkstoffkörpers beeinträchtigt. Eine derartige Wärmebehandlung ist daher auf die Verbundwerkstoffkörper begrenzt, bei denen der keramische Vorkörper nahezu das gesamte Volumen des Verbundwerkstoffkörpers einnimmt.

Mit der Erfindung wird nun vorgeschlagen, lokal und zeitlich begrenzt (im Bereich einiger Sekunden) eine sehr große Wärmeleistungsdichte in diejenigen Bereiche zur Initiierung der Umwandlungsreaktion einzutragen, in denen eine sehr weitgehende Veränderung der Eigenschaften, also üblicherweise eine Verstärkung oder Verhärtung des Materials erreicht werden soll. Dies wird vorzugsweise auf induktive Weise durchgeführt. Durch geeignete Auslegung von Induktionsspulen 10 und Einstellung der Frequenz des Wechselstroms kann die Eindringtiefe des induzierten Wechselfelds und damit die durch Wärmung des Verbundwerkstoffkörpers beeinflußt bzw. eingestellt werden. Zur Vermeidung von Überhitzungen im metallischen Teil 12 des Verbundwerkstoffkörpers (um Blasenbildung und Aufschmelzung zu verhindern) wird der metallische Teil 12 des Verbundwerkstoffkörpers intensiv gekühlt, z.B. durch Wasser, Öl oder andere fluiden Kühlmitteln. Zumindest grundsätzlich ist auch eine Kühlung mittels bewegter Gase möglich. Bei gezielter Kontrolle von Beheizung (eingetragene Wärmemenge Qₑᵢₙ) und Kühlung (abgeführte Wärmemenge Q_{ab}) stellt sich im Bauteil ein stationärer Temperaturgradient T (x) ein, der im infiltierten Bereich 14 des Verbundwerkstoffkörpers zu einem stetigen Verlauf des Anteils der chemischen Umsetzung führt, also des Anteils von weitergehend umgewandelten Bereichen (Keramik, intermetallische Verbindungen) zu in geringerem Maße umgewandelten Bereichen (Keramik, reduzierbare oxidische Komponenten, infiltriertes Metall).

Der umgewandelte infiltrierte Bereich 18 des Verbundwerkstoffkörpers zeichnet sich z.B. durch hohe tribologische, mechanische, thermische und chemische Belastbarkeit oder durch einen an den metallischen Umguß angepaßten Wärmeausdehnungskoeffizienten aus. Der nicht umgewandelte infiltrierte Bereich 20 ist z.B. durch eine hohe Wärmeleitfähigkeit und einen an den Umguß angepaßten Wärmeausdehnungskoeffizienten gekennzeichnet. Gerade ein kontinuierlicher Übergang des Wärmeausdehnungsverhaltens von einem Wärmeausdehnungskoeffizienten um 10 · 10⁻⁶/K im weitgehend umgewandelten Teil des Verbundwerkstoffkörpers auf Werte um 15 · 10⁻⁶/K im gering umgewandelten oder nicht umgewandelten Bereich kann für zyklisch, thermisch und hoch beanspruchte Verbundgußteile wegen der solchenfalls reduzierten thermischen Spannungen an der Grenzfläche von Vorkörper zu Umguß (Wärmeausdehnungskoeffizient 20 - 25 10⁻⁶/K) lebensdauerbestimmend sein.

Figur 4 deutet einen solchen Verlauf der weitgehenden chemischen Umsetzung im Bereich 18 der Oberfläche 16 bis hin zu sehr geringer Umsetzung im Grenzbereich 20 des Vorkörpers zum metallischen Teil 6 des Verbundwerkstoffkörpers an.

## Patentansprüche

1. Verbundwerkstoffkörper aus Metall (6) und aus einem an den metallischen Teil angrenzenden, von dem Metall infiltrierten porösen keramischen Vorkörper (2), wobei von dem Metall reduzierbare Oxide des Vorkörpers und das infiltrierte Metall unter Bildung von intermetallischen Phasen teilweise miteinander reagiert sind, **dadurch gekennzeichnet, dass** innerhalb des Vorkörpers (2) in Richtung auf den metallischen Teil ein Gradient von weitergehenderer chemischer Reaktion zu unvollständigerer chemischer Reaktion der reduzierbaren Oxide des Vorkörpers mit dem infiltrierten Metall ausgebildet ist.

2. Verbundwerkstoffkörper nach Anspruch 1, **dadurch gekennzeichnet, dass** im Übergangsbereich zwischen Metall zu infiltriertem Vorkörper im wesentlichen keine chemische Reaktion zwischen dem Material des Vorkörpers (2) und dem infiltrierten Metall (6) stattgefunden hat.

3. Verbundwerkstoffkörper nach Anspruch 2, **dadurch gekennzeichnet, dass** ausgehend von der Metallgrenzfläche sich derjenige Bereich, in dem nur eine unvollständige chemische Reaktion zwischen dem Material des Vorkörpers und dem infiltrierten Metall stattgefunden hat, 1/8 bis 7/8 der Eingußkörperdicke von der Metallgrenzfläche weg in den Vorkörper hineinerstreckt.

4. Verbundwerkstoffkörper nach Anspruch 1, 2 oder 3, **dadurch gekennzeichnet, dass** das Metall eine Aluminiumlegierung ist.

5. Verbundwerkstoffkörper nach Anspruch 4, **dadurch gekennzeichnet, dass** das Metall eine Aluminiumdruckgußlegierung ist.

6. Verbundwerkstoffkörper nach einem der vorstehenden Ansprüche, **dadurch gekennzeichnet, dass** der Vorkörper (2) vor der Bildung des Verbundwerkstoffs aus Aluminiumoxid (Al₂O₃), SiC, AlN oder Kombinationen hiervon und aus Metalloxiden gebildet ist.

7. Verbundwerkstoffkörper nach einem der vorstehenden Ansprüche, **dadurch gekennzeichnet, dass** innerhalb des Vorkörpers (2) in Richtung auf den metallischen Teil des Verbundwerkstoffkörpers ein Gradient des Wärmeausdehnungskoeffizienten von unter 12 10⁻⁶ /K auf über 15 · 10⁻⁶/K vorgesehen ist.

8. Verbundwerkstoffkörper nach Anspruch 7 **dadurch gekennzeichnet, dass** im weitgehender reagierten Bereich des infiltrierten Vorkörpers ein Wärmeausdehnungskoeffizient von 6-12·10⁻⁶/K ausgebildet ist.

9. Verbundwerkstoffkörper nach einem der vorhergehenden Ansprüche, **dadurch gekennzeichnet, dass** im weniger weitgehend reagierten Bereich des infiltrierten Vorkörpers ein Wärmeausdehnungskoeffizient von 10 - 20·10⁻⁶/K, insbesondere von 12 - 20·10⁻⁶/K ausgebildet.

10. Verbundwerkstoffkörper nach Anspruch 7, 8 oder 9, **dadurch gekennzeichnet, dass** der Übergang des Wärmeausdehnungskoeffizienten zwischen dem infiltrierten Vorkörper und dem Metall geringer ist als 5·10⁻⁶/K.

11. Verfahren zum Herstellen eines Verbundwerkstoffkörpers aus Metall (6) und aus einem daran angrenzenden, von dem Metall infiltrierten porösen keramischen Vorkörper (2) nach einem oder mehreren der vorstehenden Ansprüche, wobei nach dem Infiltrieren des Vorkörpers eine thermische Behandlung ausgeführt wird, **dadurch gekennzeichnet, dass** durch intensiven lokalen Wärmeeintrag (Qₑᵢₙ) Bereiche des infiltrierten Vorkörpers (2) auf Temperaturen über 500°C gebracht und dort kurzzeitig gehalten werden und dass durch Kühlung (Q_{ab}) des metallischen Teils des Verbundwerkstoffkörpers dessen Temperatur unterhalb der Solidustemperatur des Metalls gehalten wird.

12. Verfahren nach Anspruch 11, **dadurch gekennzeichnet, dass** die lokale Erwärmung induktiv durchgeführt wird.

13. Verfahren nach Anspruch 11, **dadurch gekennzeichnet, dass** die lokale Erwärmung mittels Laserenergie durchgeführt wird.

14. Verfahren nach Anspruch 11, **dadurch gekennzeichnet, dass** die lokale Erwärmung mittels Lichtbogen erzeugt wird.

15. Verfahren nach Anspruch 11, 12, 13 oder 14, **dadurch gekennzeichnet, dass** Heizleistungen von über 250 W/cm², vorzugsweise von über 1000 W/cm², insbesondere über 2000 W/cm² in die Oberfläche des Verbundwerkstoffkörpers eingetragen werden.

16. Verfahren nach einem der Ansprüche 11 bis 15, **dadurch gekennzeichnet, dass** durch die lokale Erwärmung und die Kühlung des metallischen Teils des Verbundwerkstoffkörpers ein Temperaturgradient zwischen 2 K/mm und 50 K/mm innerhalb des infiltrierten Vorkörpers eingestellt wird.

## Claims

1. Composite material body comprising metal (6) and a porous ceramic precursor body (2), which adjoins the metallic part and has been infiltrated by the metal, wherein oxides of the precursor body that can be reduced by the metal and the infiltrated metal have partially reacted to form intermetallic phases, **characterized in that** within the precursor body (2) a gradient from a more extensive chemical reaction to a less complete chemical reaction between the reducible oxides of the precursor body and the infiltrated metal has formed in the direction of the metallic part.

2. Composite material body according to Claim 1, **characterized in that** substantially no chemical reaction has taken place between the material of the precursor body (2) and the infiltrated metal (6) in the transition zone between the metal and the infiltrated precursor body.

3. Composite material body according to Claim 2, **characterized in that** starting from the metal boundary surface the region in which only an incomplete chemical reaction between the material of the precursor body and the infiltrated metal has taken place extends 1/8 to 7/8 of the cast body thickness into the precursor body from the metal boundary surface.

4. Composite material body according to Claim 1, 2 or 3, **characterized in that** the metal is an aluminium alloy.

5. Composite material body according to Claim 4, **characterized in that** the metal is an aluminium die-casting alloy.

6. Composite material body according to one of the preceding claims, **characterized in that** prior to the formation of the composite material the precursor body (2) is formed from aluminium oxide (Al₂O₃), SiC, AlN or combinations thereof and metal oxides.

7. Composite material body according to one of the preceding claims, **characterized in that** within the precursor body (2) a gradient of the coefficient of thermal expansion ranging from below 12 · 10⁻⁶/K to over 15·10⁻⁶/K is provided in the direction of the metallic part of the composite material body.

8. Composite material body according to Claim 7, **characterized in that** a coefficient of thermal expansion of 6-12·10⁻⁶/K has been formed in the extensively reacted region of the infiltrated precursor body.

9. Composite material body according to one of the preceding claims, **characterized in that** a coefficient of thermal expansion of 10-20·10⁻⁶/K, in particular of 12-20·10⁻⁶/K, has formed in the less extensively reacted region of the infiltrated precursor body.

10. Composite material body according to Claim 7, 8 or 9, **characterized in that** the transition in coefficient of thermal expansion between the infiltrated precursor body and the metal is less than 5·10⁻⁶/K.

11. Process for producing a composite material body comprising metal (6) and a porous ceramic precursor body (2) which adjoins the metal and has been infiltrated by the metal according to one or more of the preceding claims, wherein after the infiltration of the precursor body a heat treatment is carried out, **characterized in that** through intensive local introduction of heat (Qᵢₙ) regions of the infiltrated precursor body (2) are brought to temperatures of over 500°C and are held there briefly, and **in that** by cooling (Qₒᵤₜ) the metallic part of the composite material body its temperature is kept below the solidus temperature of the metal.

12. Process according to Claim 11, **characterized in that** the local heating is carried out inductively.

13. Process according to Claim 11, **characterized in that** the local heating is carried out by means of laser energy.

14. Process according to Claim 11, **characterized in that** the local heating is generated by arc means.

15. Process according to Claim 11, 12, 13 or 14, **characterized in that** heating powers of over 250 W/cm², preferably over 1000 W/cm², in particular over 2000 W/cm², are introduced into the surface of the composite material body.

16. Process according to one of Claims 11 to 15, **characterized in that** a temperature gradient of between 2 K/mm and 50 K/mm is set within the infiltrated precursor body by means of the local heating and the cooling of the metallic part of the composite material body.

## Revendications

1. Pièce composite réalisée à partir de métal (6) et d'une pièce préliminaire (2), en céramique, poreuse, infiltrée avec du métal, adjacente à la partie métallique,
les oxydes de la pièce préliminaire susceptibles d'être réduits par le métal et le métal infiltré ayant réagi en partie pour former des phases intermétalliques,
**caractérisée en ce que**
dans la pièce préliminaire (2), en direction de la partie métallique, il se forme un gradient d'une réaction chimique plus poussée à une réaction chimique moins complète des oxydes réductibles de la pièce préliminaire avec le métal infiltré.

2. Pièce composite selon la revendication 1,
**caractérisée en ce que**
dans la région transitoire entre le métal et la pièce préliminaire, infiltrée, il n'y a pratiquement pas eu de réaction chimique entre la matière de la pièce préliminaire (2) et le métal infiltré (6).

3. Pièce composite selon la revendication 2,
**caractérisée en ce que**
en partant de la surface limite du métal, la région dans laquelle s'est produite seulement une réaction chimique incomplète entre la matière de la pièce préliminaire et le métal infiltré, s'étend sur 1/8 à 7/8 de l'épaisseur de la pièce coulée, de la surface limite métallique dans la pièce préliminaire.

4. Pièce en matière composite selon les revendications 1, 2 ou 3,
**caractérisée en ce que**
le métal est un alliage d'aluminium.

5. Pièce en matière composite selon la revendication 4,
**caractérisée en ce que**
le métal est un alliage d'aluminium coulé sous pression.

6. Pièce en matière composite selon l'une des revendications précédentes,
**caractérisée en ce que**
la pièce préliminaire (2) est réalisée avant la formation de la matière composite à partir d'oxyde d'aluminium (Al₂O₃), SiC, AIN ou leur combinaison et à partir d'oxydes métalliques.

7. Pièce en matière composite selon l'une des revendications précédentes,
**caractérisée en ce que**
dans la pièce préliminaire (2), en direction de la partie métallique de la pièce en matière composite, on a un gradient du coefficient de dilatation thermique de moins de 12 · 10⁻⁶/K jusqu'à plus de 15 · 10⁻⁶/K.

8. Pièce en matière composite selon la revendication 7,
**caractérisée en ce que**
dans la région ayant très largement réagi de la pièce préliminaires infiltrée, il s'est formé un coefficient de dilatation thermique de 6-12 · 10⁶/K.

9. Pièce en matière composite selon l'une des revendications précédentes,
**caractérisée en ce que**
dans la région ayant réagi de façon moins poussée de la pièce préliminaire infiltrée, il s'est formé un coefficient de dilatation thermique de 10-20 · 10⁻⁶/K, notamment de 12-20 · 10⁻⁶/K.

10. Pièce en matière composite selon les revendications 7, 8 ou 9,
**caractérisée en ce que**
la transition des coefficients de dilatation thermique entre la pièce préliminaire infiltrée et le métal est inférieure à 5 · 10⁻⁶/K.

11. Procédé de fabrication d'une pièce composite en métal (6) et une pièce préliminaire (2), céramique, poreuse, infiltrée de métal, adjacente, selon l'une ou plusieurs des revendications précédentes,
selon lequel, après infiltration de la pièce préliminaire, on effectue un traitement thermique,
**caractérisé en ce que**
par apport local intensif de chaleur (Qₑᵢₙ), on amène des régions de la pièce préliminaire infiltrée (2) à des températures supérieures à 500°C et on les maintient brièvement à ces températures et par refroidissement (Q_{ab}) de la partie métallique de la pièce composite on maintient sa température en dessous de la température de solidus du métal.

12. Procédé selon la revendication 11,
**caractérisé en ce qu'**
l'échauffement local est effectué par induction.

13. Procédé selon la revendication 11,
**caractérisé en ce qu'**
l'échauffement local est effectué par apport d'énergie par laser.

14. Procédé selon la revendication 11,
**caractérisé en ce que**
l'échauffement local est effectué par un arc électrique.

15. Procédé selon les revendications 11, 12, 13 à 14,
**caractérisé en ce qu'**
on applique des puissances de chauffage supérieures à 250 W/cm², de préférence supérieures à 1000 W/cm², notamment supérieures à 2000 W/cm² à la surface de la pièce composite.

16. Procédé selon l'une des revendications 11 à 15,
**caractérisé en ce que**
par l'échauffement local et le refroidissement de la partie métallique de la pièce composite, on règle un gradient de température compris entre 2 K/mm et 50 K/mm dans la pièce préléminaire, infiltrée.
